# FASCICULE DE BREVET EUROPEEN

(11) **EP 0 440 562 B1**
(45) Date de publication et mention de la délivrance du brevet: **23.06.1993**
(21) Numéro de dépôt: 91400237.3
(22) Date de dépôt: 31.01.1991
(51) Int. Cl.: E01C 7/32

(54) **Revêtement multicouche anti-fissuration pour chaussées**
Mehrschichtiger Strassendeckenbelag gegen Risse
Multilayered roadway anti-cracking covering

(30) Priorité: 02.02.1990 FR 9001240
(43) Date de publication de la demande: 07.08.1991
(73) Titulaire: ENTREPRISE JEAN LEFEBVRE, F-92202 Neuilly-sur-Seine Cédex (FR)
(72) Inventeur: Vivier, Maurice, F-75015 Paris (FR)
(74) Mandataire: Ahner, Francis

(56) Documents cités:
- EP-A- 0 216 148
- CH-A- 422 855
- CH-A- 545 378
- DE-A- 2 250 694
- FR-A- 922 016
- FR-A- 2 183 618

## Description

La présente invention appartient au domaine des revêtements de chaussées, notamment des chaussées dont les assises se fissurent.

La fissuration de retrait de chaussées à assise semi-rigide constitue un handicap au développement de ce type de structure dont l'intérêt technique et économique est par ailleurs certain. Ce phénomène indésirable se produit notamment pour les chaussées comportant des assises traitées aux liants hydrauliques et une couche de roulement constituée par des enrobés à chaud.

Différentes solutions ont été envisagées pour retarder ou empêcher la remontée dans les couches supérieures de la chaussée, de la fissuration provoquée par le retrait thermique des assises.

Une première amélioration consiste à interposer une membrane bitumineuse, ayant une épaisseur de 2 à 3 mm, entre la couche de roulement et le support. Dans le cas d'une chaussée neuve, le support est constitué par des graves traitées aux liants hydrauliques. Dans le cas d'une chaussée fissurée existante comportant des graves traitées aux liants hydrauliques, le support est constitué par le revêtement existant tel que décrit par exemple par EP-A- 0 216 148.
Les bitumes utilisés pour la membrane bitumineuse peuvent être des bitumes purs ou des bitumes modifiés par addition de substances macromoléculaires.

Un inconvénient de ce type de procédé est que, lors de la pose du premier tapis d'enrobé à chaud sur la membrane bitumineuse, même sablée, celle-ci se met en fusion et percole de bas en haut à la base de ce tapis, si bien que son épaisseur diminue fortement jusqu'à disparaître quasi totalement si la température de l'enrobé est excessive. La capacité à ralentir la remontée des fissures se trouve alors considérablement amoindrie, car un tapis d'enrobé, même fortement enrichi en liant bitumineux à sa base, est à l'évidence moins déformable qu'une couche de liant pur.

Une amélioration supplémentaire a ensuite été apportée par l'application, entre la membrane bitumineuse précitée et la couche de roulement ou une couche de liaison, d'une membrane réalisée par déroulement d'un non tissé ou par enchevètrement sur place de fils synthétiques très fortement dosés. Ce procédé a permis de ralentir la remontée des fissures, mais sa mise en oeuvre est délicate et par conséquent coûteuse.

Les présents inventeurs ont maintenant découvert un nouveau moyen permettant d'empêcher la percolation inverse du liant constituant la membrane bitumineuse lors de l'application de l'enrobé à chaud formant la couche de roulement.

La présente invention a pour objet un nouveau revêtement multicouche pour une chaussée, qui est destiné à ralentir ou à supprimer la remontée des fissures pouvant apparaître dans l'assise de ladite chaussée.

L'invention a également pour objet un procédé de réalisation de ce revêtement.

Le revêtement multicouche selon l'invention comporte une membrane bitumineuse appliquée sur l'assise de la chaussée, et une couche de roulement ou une couche de liaison. Il est caractérisé en ce qu'il comporte en outre au moins une couche d'enrobé coulé à froid, entre la membrane bitumineuse et la couche de roulement ou une couche de liaison. Bien entendu, si l'état de surface du support le nécessite, on appliquera une couche de surfaçage sur ledit support, avant d'appliquer la membrane bitumineuse.

La couche d'enrobé coulé à froid est constituée par un liant bitumineux et un granulat dont la dimension maximale des particules reste inférieure à environ 10 mm.

Le granulat est de préférence un sable concassé et plus particulièrement un sable 0/6, 0/4 ou 0/2. L'épaisseur de la couche d'enrobé coulé à froid est comprise entre 3 et 12 mm. Elle est essentiellement fonction de la granulométrie du sable. Ainsi, pour un sable 0/2, l'épaisseur est de l'ordre de 3 à 5 mm ; pour un sable 0/4, elle est de 5 à 7 mm; pour un sable 0/6, elle est de 7 à 10 mm.

La couche d'enrobé coulé à froid peut être une mono-couche. Elle peut également être une couche double.

Le liant bitumineux contient essentiellement un bitume.

Le bitume est choisi parmi les bitumes purs, de préférence parmi les bitumes de grades 60/70, 80/100, et 180/220.

Le bitume utilisé peut être un bitume modifié par addition de copolymères thermoplastiques, soit par mélange direct à chaud de bitume pur et de copolymère, soit par mélange indirect à froid d'émulsion de bitume pur et de dispersion aqueuse de copolymère au moment de la fabrication de l'enrobé à couler.

De préférence, on utilisera des copolymères éthylène vinyle acétate (EVA) ou styrène butadiène styrène triséquencé (SBS) ou éthylène méthacrylate (EMA).

Mais on pourra également utiliser les copolymères styrène butadiène rubber biséquencé (SBR) et les copolymères acryliques ainsi que divers mélanges de ces copolymères.

La teneur en copolymère est au plus égale a environ 5 % en poids. L'addition de tels copolymères a pour effet un moindre rejet à la mise en service, une meilleure liaison liant-granulat, une résistance à la saumure accrue, une réduction de la sensibilité à la chaleur et au froid, une plus grande cohésion ainsi qu'une meilleure aptitude à la déformation.

Une charge minérale peut éventuellement compléter la granulométrie des granulats comme par exemple une poudre de roche broyée, de préférence calcaire, du ciment, des fibres de roche naturelle ou articielle. La teneur en charge minérale est inférieure à 10 %.

Dans une variante de l'invention, le liant bitumineux contient en outre des fibres synthétiques. Les fibres utilisées sont des fibres organiques de synthèse ultrafines (quelques décitex) et relativement longues (4 à 8 mm).
Elles sont choisies en fonction du module élastique du matériau dont elles sont constituées, afin d'obtenir un enrobé fibreux dont la déformabilité est compatible avec celle du support sur lequel il sera appliqué. Les fibres à faible faible module seront utilisées pour les chaussées les plus déformables.
La proportion de fibres est avantageusement comprise entre 0,05 et 3 % en poids. Cette proportion peut être très faible, mais compte-tenu de l'extrême finesse de ces fibres, leur nombre au mètre carré d'enrobé coulé est considérable, de même que la longueur du réseau qu'elles constituent.

La membrane bitumineuse appliquée sur le support peut être une simple membrane constituée essentiellement par un bitume pur.
De préférence, cette membrane est constituée par un bitume modifié par addition d'un composé macromoléculaire, par exemple un copolymère éthylène-acétate de vinyle (EVA) ou un copolymère styrène-butadiène-styrène (SBS). De telles membranes sont décrites par exemple dans le brevet FR 2 183 618 et son certificat d'addition 2 268 113.
La teneur maximale en copolymère est imposée par la viscosité limite du bitume modifié jusqu'à laquelle il s'écoule par une rampe d'épandage chauffante et calorifugée tout en restant à une température inférieure à la température de dégradation du copolymère.
A titre d'exemple de composition utilisable pour élaborer une membrane bitumineuse, on peut citer la composition suivante :
- bitume 80/100 environ: 80 % (en poids)
- copolymère EVA: < 20 % (en poids)
- dope: 0 - 3 %.(en poids)

L'épaisseur de la membrane bitumineuse est avantageusement comprise entre 1 et 5 mm.

Il convient de rappeler à ce stade que la composition précise de la membrane bitumineuse, ainsi que son mode d'application ne sont nullement critiques dans le cadre de la présente invention. C'est ainsi que ladite membrane bitumineuse peu être appliquée à chaud, ou bien répandue à froid sous forme d'une émulsion bitumineuse.

La membrane bitumineuse peut être avantageusement revêtue, de manière classique, lors d'une opération de sablage, par de fines particules, par exemple par de l'ardoisine ou par du sable de grèsage.

On observera toutefois qu'une telle opération de sablage ou de gravillonnage n'est pas obligatoire. en effet, il est tout à fait possible de faire circuler le camion de répandage de l'enrobé coulé à froid directement sur ladite membrane, à condition d'humidifier en permanence les pneumatiques du camion pour éviter leur collage à la membrane.

La nature exacte des couches de roulement ou de liaison n'est pas critique. Elles sont réalisées, d'une manière connue en soi, par exemple sous la forme d'un enduit superficiel, d'un enrobé à chaud ou d'un enrobé coulé à froid. Dans le cas particulier d'un enrobé à chaud susjacent, la couche d'enrobé coulé à froid constitue un écran thermique et mécanique s'opposant à la percolation inverse de la membrane dans cet enrobé.
La couche de roulement ou de liaison peut également être constituée par un enrobé coulé à froid contenant un bitume modifié auquel des fibres synthétiques ont éventuellement été ajoutées.

Le revêtement selon la présente invention peut être appliqué sur tout support de chaussée. Il est particulièrement utile pour les chaussées dont le support subit une fissuration, quelle que soit l'origine de la fissuration. Il peut s'agir notamment des fissurations actives provenant d'un phénomène de retrait thermique. Le support peut, par exemple, être constitué par des dalles de béton séparées par des joints de dilatation. Le revêtement est particulièrement utile pour les chaussées à assise semi-rigide traitées aux liants hydrauliques et pour les chaussées en béton de ciment.

Le procédé de réalisation d'un revêtement multicouche selon l'invention est caractérisé en ce qu'il consiste à appliquer successivement sur la chaussée, une couche d'un liant bitumineux répandue à chaud ou bien à froid sous forme d'émulsion, une couche d'enrobé coulé à froid, puis une couche de roulement ou une couche de liaison. Chacune de ces couches est appliquée par les procédés classiques.

La présente invention est illustrée de façon non limitative par les exemples suivants.

Les exemples 1 et 2 sont des exemples de préparation de compositions destinées à constituer la couche d'enrobé coulé à froid.

### EXEMPLE 1

On a utilisé comme liant bitumineux, le Mobilplast ® commercialisé par le demandeur, contenant 95% en poids de bitume 80/100 émulsionable, et 5% en poids d'un copolymère EVA 33/45.

On a préparé une émulsion ayant la composition suivante, exprimée en kg :
- liant Mobilplast ®: 600
- agent émulsifiant: 9
- HCl (d-1,19): 2,15
- Eau: 400

Les caractéristiques de cette émulsion sont les suivantes :
- pH 2 à 3,5
- viscosité Engler 2 à 6 degrés
- refus sur tamis de
   - 0,630 mm < 0,1%
   - 0,160 mm < 0,25%
- indice de rupture LCPC > 160
- diamètre médian 2 à 4 µm
- sédimentation à 7 jours < 5%

La composition destinée à former la couche d'enrobé coulé à froid a été préparée en malaxant le mélange suivant, dans lequel les proportions sont exprimées en parties en poids :
- mélange initial 100
- eau de mouillage 7,5
- émulsion à 60% 25
- dope pur 0,2
- fibres polyester 0,2
- liant résiduel 15

### EXEMPLE 2

On a utilisé l'émulsion préparée à l'exemple 1 et on a préparé la composition suivante, de la même manière que dans l'exemple 1 :
- mélange minéral 100
- eau de mouillage 8
- émulsion à 60% 20
- dope pur 0,2
- fibres polyester 0,2
- liant résiduel 12

### EXEMPLE 3

### Essais de retrait-flexion

Des essais de retrait-flexion ont été effectués sur une éprouvette reproduisant un revêtement multi-couche de l'invention et sur des éprouvettes reproduisant des revêtements témoins.

L'essai consiste à suivre la vitesse de remontée d'une fissure au travers des différents revêtements.

Chaque éprouvette représentative du complexe support + revêtement est soumise, dans des conditions de température constante (5°C), à deux sollicitations, simultanément :
- une traction longitudinale continue lente, simulant le retrait thermique.
- une flexion verticale cyclique, à la fréquence de 1 Hz, simulant le trafic.

La progression de la fissure est suivie par le biais d'un réseau de fils conducteurs.

L'essai permet d'estimer, dans ces conditions, différentes caractéristiques liées à l'efficacité du complexe étudié (apparition de la fissure, vitesse de propagation, temps de fissuration complète du complexe).

Un schéma de la machine utilisée est représenté sur la fig. 1.

Dans la figure 1,
- (1): représente le bâti de la machine.
- (2): représente les axes de pivotement des plaques en L (3).
- (4): représente des lames souples.
- (5): représente la traverse supérieure de réaction du vérin pneumatique à course règlable (6).
- (7): représente les galets.
- (8): représente les plaques d'appui.
- (9): représente le réglage de la course du vérin pneumatique(6).
- (10): représente les biellettes de transmission de flèche aux plaques en L (3).
- (11): représente le vérin de traction à vis et la circulation de bille.
- (12): représente les plaques de base boulonnées sur les plaques en L (3) (épaisseurs variables suivant l'épaisseur des éprouvettes).
- (13): représente le collage de l'éprouvette sur les plaques de base (12).
- (14): représente la couche de 1,5 cm de béton bitumineux au soufre préfissurée simulant l'ancienne chaussée fissurée.
- (15): représente la préfissure (feuille carton).
- (16): représente l'interface éventuelle (géotextile, membrane, pontage).
- (17): représente le corps d'éprouvette, c'est-à-dire la couche de roulement.
- (18): représente le clinquant collé interdisant les mouvements verticaux des extrêmités de l'éprouvette tout en permettant un mouvement horizontal (par rapport aux plaques de base).
- (19): représente le réseau de détection de fissure.

Les éprouvettes à tester ont été préparées à la table de compactage dans des plaques de 400 x 600 x e (mm), e étant l'épaisseur. Elles sont constituées des couches suivantes :
a - Couche support préfissurée en sable bitume soufre d'une épaisseur de 15 mm;
b - éventuellement système à étudier;
c - Couche de roulement étalon en béton bitumineux témoin 0/10, désigné ci-après par BB 0/10, généralement en 6 cm d'épaisseur répondant à la formule suivante :

Chaque plaque est sciée pour fournir trois éprouvettes d'essai de dimensions 560 x 110 x e. Chaque éprouvette reçoit un réseau de fils conducteurs faisant partie du système de suivi de la fissure. L'éprouvette est ensuite collée sur deux demi-plaques (en aluminium) et fixée sur la machine conformément au schéma de la figure 1.

Pour une description plus détaillée du procédé et du dispositif de mesure utilisés, on se reportera à : "Reflective Cracking in Pavement, Assessment and Control" édité pour la Conférence tenue à Liège en Belgique les 8, 9 et 10 mai 1989, relatant la conférence de J.H. Vecoven, L.R.P.C. d'Autun, intitulée : "Méthode d'étude de systèmes limitant la remontée de fissures dans les chaussées".

Un complexe support + revêtement complexe selon l'invention a été étudié dans le cadre de cette expérimentation, par comparaison avec trois complexes témoins. Leurs constitutions sont indiquées dans le tableau I ci-dessous.

Le comportement en cours d'essai des systèmes à tester peut se décomposer ainsi :
- Période sans fissure (de l'origine à l'instant amorçage);
- Apparition de la fissure en fond de couche (instant amorçage);
- Période de remontée de la fissure;
- Rupture rapide du système (instant de fissuration totale).

Les résultats pour chaque système étudié, sont représentés sur le graphique de la figure 2 qui fournit la progression de la fissure en fonction du temps. L'épaisseur fissurée E, en mm, est portée en ordonnée. Le temps de fissuration T, en mn, est porté en abscisse.

Chaque courbe correspond au comportement moyen de deux éprouvettes. Le numéro affecté à chaque courbe est le n° de l'échantillon correspondant.

L'essai, bien que simulant les sollicitations auxquelles est soumise la chaussée, ne peut être interprété qu'en établissant des comparaisons avec des systèmes témoins connus. Les témoins utilisés dans cette étude sont des bétons bitumineux au 60/70 directement collés sur leur support fissuré (échantillons et courbes n° 1 et 2) et un système béton bitumineux au 60/70 + sable riche bitume 80/100 lui-même collé sur son support (échantillon et courbe n° 3).

Lorsque l'on observe les courbes de la figure 2, on note que les temps d'amorçage sont assez semblables. Les témoins et le système selon l'invention semblent avoir un comportement assez proche lors de cette phase.

En revanche, lorsque l'on considère la première phase de propagation de la fissure (les deux premiers centimètres), les vitesses moyennes de fissuration sont notablement différentes :
- Procédé bicouche : 6 mm/h
- Procédé membrane-coulis : 4 mm/h

En comparant le système selon l'invention et les systèmes témoins, il apparaît que les systèmes selon l'invention présentent une meilleure résistance à la propagation de la fissuration.

## Revendications

1. Revêtement multicouche pour une chaussée, destiné à ralentir ou à supprimer la remontée des fissures pouvant apparaître dans l'assise de ladite chaussée, constitué par une membrane bitumineuse appliquée sur l'assise et une couche de roulement ou une couche de liaison, caractérisé en ce qu'il comporte, entre la membrane bitumineuse et la couche de roulement ou de liaison, au moins une couche d'enrobé coulé à froid.

2. Revêtement multicouche selon la revendication 1, caractérisé en ce que la membrane bitumineuse est constituée de bitume pur ou de bitume modifié par des copolymères thermoplastiques.

3. Revêtement multicouche selon l'une des revendications 1 et 2, caractérisé en ce que la couche d'enrobé coulé à froid contient un liant bitumineux et un granulat dont la dimension maximale des particules est inférieure à environ 10 mm.

4. Revêtement multicouche selon la revendication 3, caractérisé en ce que le granulat est choisi parmi les sables concassés.

5. Revêtement selon l'une quelconque des revendications 3 ou 4, caractérisé en ce que le liant bitumineux contient un bitume pur.

6. Revêtement selon l'une quelconque des revendications 3 à 5, caractérisé en ce que le liant bitumineux contient un bitume modifié par addition d'au moins un copolymère.

7. Revêtement selon la revendication 6, caractérisé en ce que le copolymère est choisi parmi les copolymères éthylène-acétate de vinyle, les copolymères triséquencés styrène-butadiène-styrène, les copolymères styrène-butadiène rubber biséquencé (SBR), les copolymères acryliques, ainsi que leurs mélanges.

8. Revêtement selon l'une quelconque des revendications 1 à 7, caractérisé en ce que la couche d'enrobé coulé à froid contient des fibres synthétiques.

9. Revêtement selon l'une quelconque des revendications 1 à 8, caractérisé en ce qu'il comporte une couche de surfaçage entre le support et la membrane bitumineuse.

10. Procédé de réalisation d'un revêtement de chaussée selon l'une quelconque des revendications 1 à 9, visant à ralentir la propagation des fissurations des assises à travers le revêtement, caractérisé en ce qu'il consiste à appliquer successivement sur l'assise de la chaussée éventuellement revêtue d'une couche de surfaçage :
- une couche de liant bitumineux,
- à froid, une couche d'une composition contenant un liant bitumineux et un granulat,
- une couche de roulement ou de liaison.

11. Procédé selon la revendication 10, caractérisé en ce que la couche de roulement ou de liaison est appliquée à chaud.

## Patentansprüche

1. Mehrschichtiger Deckenbelag für eine Straße, dazu bestimmt, das Aufsteigen von Rissen zu verlangsamen oder zu unterdrücken, die in der Grundschicht der Straße erscheinen können, aufgebaut aus einer bituminösen Membran, die auf das Bett aufgebracht ist, und einer Deckschicht oder eine Verbindungsschicht, dadurch gekennzeichnet, daß er, zwischen der bituminösen Membran und der Deck- oder Verbindungsschicht, wenigstens eine kaltvergossene Hüllschicht umfaßt.

2. Mehrschichtiger Deckenbelag nach Anspruch 1, dadurch gekennzeichnet, daß die bituminöse Membran aus reinem Bitumen oder durch thermoplastische Kopolymere modifiziertes Bitumen aufgebaut ist.

3. Mehrschichtiger Deckenbelag nach einem der Ansprüche 1 und 2, dadurch gekennzeichnet, daß die kaltvergossene Hüllschicht ein bituminöses Bindemittel und ein Granulat, dessen maximale Abmessung der Teilchen geringer ist als ungefähr 10 mm, enthält.

4. Mehrschichtiger Deckenbelag nach Anspruch 3, dadurch gekennzeichnet, daß das Granulat aus den grobzerkleinerten Sanden ausgewählt ist.

5. Deckenbelag nach einem der Ansprüche 3 oder 4, dadurch gekennzeichnet, daß das bituminöse Bindemittel ein reines Bitumen enthält.

6. Deckenbelag nach einem der Ansprüche 3 bis 5, dadurch gekennzeichnet, daß das bituminöse Bindemittel ein durch Zusatz wenigstens eines Kopolymeres modifiziertes Bitumen enthält.

7. Deckenbelag nach Anspruch 6, dadurch gekennzeichnet, daß das Kopolymer aus den Vinyl-Äthylenacetat-Kopolymeren, den dreisequenzigen Styren-Butadien-Styren-Kopolymeren, den zweisequenzigen Styren-Butadien-Gummi (SBR)-Kopolymeren, den Acryl-Kopolymeren ebenso wie ihren Mischungen gewählt ist.

8. Deckenbelag nach einem der Ansprüche 1 bis 7, dadurch gekennzeichnet, daß die kaltvergossene Hüllschicht synthetische Fasern enthält.

9. Deckenbelag nach einem der Ansprüche 1 bis 8, dadurch gekennzeichnet, daß er eine Oberflächenverbesserungsschicht zwischen dem Träger und der bituminösen Membran aufweist.

10. Verfahren zum Herstellen eines Straßendeckenbelages nach einem der Ansprüche 1 bis 9, anstrebend, die Fortpflanzung von Rissen der Betten durch den Deckenbelag zu verlangsamen, dadurch gekennzeichnet, daß es darin besteht, auf das Bett der Straße, das gegebenenfalls mit einer Oberflächenverbesserungsschicht bedeckt ist, aufeinanderfolgend aufzubringen:
- eine Schicht aus bituminösem Bindemittel,
- kalt eine Schicht einer Zusammensetzung, die ein bituminöses Bindemittel und ein Granulat enthält,
- eine Deck- oder Verbindungsschicht.

11. Verfahren nach Anspruch 10, dadurch gekennzeichnet, daß die Deck- oder Verbindungsschicht heiß aufgebracht wird.

## Claims

1. A multicourse surfacing for a pavement, intended to slow or supress the ascent of the cracks liable to appear in the base course of the pavement, made of an asphaltic membrane applied to the base course and of a wearing or binder course, characterized in that it comprises at least one layer of cold mix between the asphaltic membrane and the wearing or binder course.

2. The multicourse surfacing as claimed in claim 1, wherein the asphaltic membrane is formed of pure asphalt or of asphalt modified with thermoplastic copolymers.

3. The multicourse surfacing as claimed in either of claims 1 and 2, wherein the layer of cold mix contains an asphaltic binder and a granular material whose maximum particle size is less than about 10 mm.

4. The multicourse surfacing as claimed in claim 3, wherein the granular material is selected from among crushed sands.

5. The surfacing as claimed in either of claims 3 and 4, wherein the asphaltic binder contains a pure asphalt.

6. The surfacing as claimed in any one of claims 3 to 5, wherein the asphaltic binder contains an asphalt modified by the addition of at least one copolymer.

7. The surfacing as claimed in claim 6, wherein the copolymer is selected from among ethylene/vinyl acetate copolymers, triblock styrene/butadiene/styrene copolymers, diblock styrene/butadiene rubber copolymers (SBR), acrylic copolymers and mixtures thereof.

8. The surfacing as claimed in any one of claims 1 to 7, wherein the layer of cold mix contains synthetic fibers.

9. The surfacing as claimed in any one of claims 1 to 8, wherein it comprises a primer layer between the base and the asphaltic membrane.

10. A method of producing a pavement surfacing as claimed in any one of claims 1 to 9, intended to slow down the propagation of cracks from the base courses through the surfacing, wherein it comprises applying successively to the base course of the pavement, optionally covered with a primer layer:
- a layer of asphaltic binder,
- by cold pouring, a layer of a composition containing an asphaltic binder and a granular material,
- a wearing course or binder course.

11. The method as claimed in claim 10, wherein the wearing course or binder course is applied hot.
